# EUROPÄISCHE PATENTSCHRIFT

(11) **EP 0 141 303 B1**
(45) Veröffentlichungstag und Bekanntmachung des Hinweises auf die Patenterteilung: **03.04.1991**
(21) Anmeldenummer: 84112064.5
(22) Anmeldetag: 09.10.1984
(51) Int. Cl.: H01B 17/60, H01B 19/00

(54) **Stufentransformator mit einem Isolierstoffzylinder für einen Stufenschalter**
Step transformer with a cylinder of insulating material for an on-load tap-changer
Transformateur a plots avec un cylindre en matière isolante pour un graduateur de réglage de charge

(30) Priorität: 19.10.1983 DE 3337954
(43) Veröffentlichungstag der Anmeldung: 15.05.1985
(73) Patentinhaber: MASCHINENFABRIK REINHAUSEN GMBH, 93025 Regensburg (DE)
(72) Erfinder: Bleibtreu, Alexander, D-8400 Regensburg (DE); Dohnal, Dieter, Dr.-Ing., D-8411 Lappersdorf (DE)

(56) Entgegenhaltungen:
- DE-A- 1 665 556
- DE-A- 2 620 032

## Beschreibung

Die Erfindung bezieht sich auf einen Stufentransformator gemäß dem Oberbegriff des Patentanspruches.

Es ist bekannt, daß Stufenschalter von Stufentransformatoren mit Isolierstoffzylindern versehen sind, die eine Tragkonstruktion für die feststehenden Stufenkontakte bilden.

Aus der DE-OS 2 264 341 ist es bekannt, solche Isolierstoffzylinder als Wickelhohlkörper auszuführen, und zwar wird der Wickel trocken auf einen Wickeldorn aufgebracht, wonach das Ganze in eine geschlossene zylindrische Form kommt und evakuiert wird, um dann mit Epoxydharz aufgefüllt zu werden. Als Wickelmaterial werden entweder durchgehende Fäden oder auch Gewebebahnen verwendet. Mit dieser Methode lassen sich hochwertige Isolierstoffzylinder mit insbesondere hoher mechanischer Festigkeit herstellen. Bei den genannten Isolierzylindern kommt es jedoch nicht allein auf die mechanische Beanspruchung des Wickelhohlkörpers an, sondern zur mechanischen Beanspruchung kommen spezielle dielektrische Beanspruchungen hinzu, insbesondere wenn an unterschiedlichen Stellen in der Zylinderwand Kontakte unterschiedlichen elektrischen Potentials sitzen. Hier spielt die Spannungsbeanspruchung zwischen den einzelnen Kontakten eine besondere Rolle.

Bei einem Stufentransformator mit einem Isolierstoffzylinder für einen Stufenschalter treten wegen der Vielzahl der anzuordnenden feststehenden Stufenkontakte unterschiedlichen Potentials erhebliche Probleme bezüglich der dielektrischen Beanspruchung des Isoliermaterials auf. Bei einem mit durchgehenden Fäden oder Gewebebahnen gewickelten Isolierstoffzylinder läßt es sich praktisch nicht vermeiden, daß die gewickelten Fäden direkt von einem Stufenkontakt zum anderen verlaufen, so daß die dielektrische Festigkeit des Isolierstoffes dann nicht mehr ausreichend ist.

Aufgabe der Erfindung ist es demnach, den eingangs genannten Isolierstoffzylinder so zu verbessern, daß die Zylinderwand neben einer ausreichenden mechanischen Festigkeit vor allem eine hohe dielektrische Festigkeit für möglichst alle Richtungen aufweist. Diese Aufgabe wird erfindungsgemäß durch die im Kennzeichen des Patentanspruches angegebenen Mittel gelöst.

Die Erfindung geht von der Tatsache aus, daß die Wand eines Isolierstoffzylinders aus Epoxydharz mit einer gewickelten Armierung aus Glasfasern, die unter Vakuum ausgehärtet ist, nicht als homogenes Isoliermaterial angesehen werden kann. Bei einem solchen Material muß die dielektrische Festigkeit abhängig von der Beanspruchungsrichtung angesehen werden. Dabei sind vorzugsweise zwei Beanspruchungsrichtungen zu betrachten, und zwar die Beanspruchung in Faserrichtung und die Beanspruchung quer zur Faserrichtung. Dabei wird die Beanspruchung in Faserrichtung immer ungünstigere Werte ergeben als eine Beanspruchung quer zur Faserrichtung. Die Ursache dafür ist darin zu sehen, daß einzelne Fäden mitunter nicht einwandfrei vom Harz benetzt sind und es damit zu gerichteten Durchschlagskanälen entlang den Fäden zwischen zwei Punkten unterschiedlichen Potentials kommen kann. Wird nun - wie vorgeschlagen - die gewickelte Armierung ausschließlich aus einer mehrlagig gewickelten Glasfasermatte ausgeführt, die aus ungerichteten Fasern besteht, deren Länge geringer ist als der geringste Abstand zwischen zwei benachbarten feststehenden Stufenkontakten unterschiedlichen Potentials, so kann es nicht mehr zu einer direkten Kanalbildung zwischen Metallteilen unterschiedlichen Potentials kommen. Hierbei ist wesentlich, daß dies infolge der ungerichteten Kurzfasern für alle beliebigen Richtungen gilt. Für eine mitunter unregelmäßige Anordnung von Kontakten unterschiedlichen Potentials in der Zylinderwand braucht also nicht mehr besonders berücksichtigt zu werden, ob die dielektrische Beanspruchung quer zur Faser oder längs zur Faser auftritt. Der mit der Erfindung erzielte Vorteil ist demnach darin zu sehen, daß insgesamt die dielektrische Spannungsfestigkeit der Zylinderwand für jede beliebige Richtung verbessert ist. D.h., bei der Anordnung von Kontakten in der Zylinderwand braucht praktisch der Faserverlauf der Armierung nicht mehr besonders berücksichtigt zu werden.

Natürlich ist die mechanische Festigkeit eines derartigen Isolierstoffzylinders gegenüber einem Isolierstoffzylinder, dessen Wickel aus durchgehenden Fäden aufgebaut ist, geringer. Dies kann jedoch in Kauf genommen werden, da der genannte Isolierstoffzylinder z.B. keine Druckdifferenzen zwischen innen und außen aufzunehmen hat.

## Patentansprüche

1. Stufentransformator mit einem Isolierstoffzylinder für einen Stufenschalter, wobei eine Vielzahl feststehender Stufenkontakte die Wand des als Tragkonstruktion dienenden Isolierstoffzylinders durchdringen und wobei weiterhin der Isolierstoffzylinder aus unter Vakuum aushärtbaren Harzsystemen mit einer gewickelten Armierung aus Glasfasern besteht, wobei die gewickelte Armierung ausschließlich aus einer mehrlagig gewickelten Glasfasermatte besteht, die aus ungerichteten Fasern besteht, deren Länge geringer ist als der geringste Abstand zwischen zwei benachbarten feststehenden Stufenkontakten unterschiedlichen Potentials.

## Claims

1. Tapped transformer with a cylinder of insulating material for a tap selector switch, wherein a plurality, of stationary tap contacts penetrate the wall of the insulating materal cylinder serving as supporting structure and wherein the insulating material cylinder furthermore consists of resin systems curable under vacuum with a wound armouring of glass fibres, wherein the wound armouring consists exclusively of a glass fibre mat which has been wound in several layers and consists of unaligned fibres, the length of which is smaller than the smallest spacing between two neighbouring stationary tap contacts of different potential.

## Revendications

1. Transformateur à plots avec un cylindre en matière isolante pour un commutateur à plots ou à prises, dans lequel une pluralité de contacts à plots fixes traversent la paroi du cylindre en matière isolante jouant le rôle de construction porteuse, et dans lequel, en outre, le cylindre en matière isolante est constitué par un système de résine susceptible d'être durcie sous vide avec une armature bobinée en fibres de verre, transformateur à plots dans lequel l'armature bobinée est exclusivement constituée d'une natte de fibres de verre enroulée en plusieurs couches, et qui est constituée de fibres non orientées dont la longueur est plus réduite que la distance la plus réduite entre deux contacts à plots fixes voisins de potentiels différents.
